# FASCICULE DE BREVET EUROPEEN

(11) **EP 0 673 446 B1**
(45) Date de publication et mention de la délivrance du brevet: **04.09.1996**
(21) Numéro de dépôt: 94900865.0
(22) Date de dépôt: 22.11.1993
(51) Int. Cl.: C25D 5/44, C25D 5/10

(54) **PROCEDE DE FABRICATION EN CONTINU D'UN CONDUCTEUR ELECTRIQUE EN ALUMINIUM CUIVRE ET ETAME, ET CONDUCTEUR AINSI OBTENU**
VERFAHREN ZUR KONTINUIERLICHEN HERSTELLUNG EINES ELEKTRISCHEN LEITERS AUS VERKUPFERTEN UND VERZINNTEN ALUMINIUM UND AUF DIESE WEISE HERGESTELLTER LEITER
METHOD FOR CONTINUOUSLY PRODUCING AN ELECTRICAL CONDUCTOR MADE OF COPPER-PLATED AND TIN-PLATED ALUMINIUM, AND CONDUCTOR SO PRODUCED

(30) Priorité: 14.12.1992 FR 9215032
(43) Date de publication de la demande: 27.09.1995
(73) Titulaire: AXON'CABLE S.A., F-51210 Montmirail (FR)
(72) Inventeur: YU, Ning, F-51210 Montmirail (FR)
(74) Mandataire: Busnel, Jean-Benoît
(86) Numéro de dépôt international: FR9301148
(87) Numéro de publication internationale: WO9413866

(56) Documents cités:
- GB-A- 817 144
- METAL FINISHING vol. 65, no. 2 , Février 1967 pages 58 - 61 H. SHAPIRO 'electroplating aluminium . a controllable process'
- ELECTROPLATING AND METAL FINISHING vol. 21, no. 3 , Mars 1969 pages 75 - 80 D. HORNER 'citric, tartaric and gluconic acids in metal finishing'
- METAL FINISHING vol. 88, no. 1 , Janvier 1990 pages 17 - 21 C. ROSENSTEIN 'methane sulfonic acid as an electrolyte for tin, lead and tin-lead plating for electronics'

## Description

La présente invention concerne un procédé de fabrication en continu d'un conducteur électrique au moins partiellement à base d'aluminium revêtu de cuivre et d'étain.

L'invention concerne également un conducteur électrique constitué d'une âme centrale à base d'aluminium comportant un revêtement métallique brasable et résistant à l'oxydation constitué d'une couche de cuivre et d'une couche d'étain.

L'aluminium est un métal qui offre un bon compromis entre la conductivité, la résistance mécanique, la masse et le coût.

L'utilisation de conducteurs en aluminium revêtu pour fabriquer des câbles électriques est de plus en plus répandue dans les industries aéronautiques et spatiales.

Mais, le développement de conducteurs en aluminium pour des câbles de faible section est plus difficile et nécessite de solutionner un certain nombre de problèmes techniques. La difficulté majeure provient du fait que l'âme centrale en aluminium doit être revêtue pour pouvoir être résistante à l'oxydation et brasable aux alliages d'étain. Or, le dépôt sur l'aluminium d'une couche métallique soit par voie électrolytique soit par immersion en bain chaud s'avère très difficile à cause de deux phénomènes intervenant pendant les traitements de surface.

Le premier concerne le déplacement chimique des métaux sur l'aluminium car ce dernier a un potentiel électrochimique très négatif, vis-à-vis de la plupart de métaux.

Le deuxième est la formation spontanée sur la surface de l'aluminium d'un film d'oxyde, ceci même à la température ambiante.

Ces deux phénomènes empêchent la bonne adhésion de la couche métallique sur le substrat d'aluminium.

En conséquence, lors des opérations de brasage tendre aux alliages d'étain à des températures comprises entre 210°C et 250°C, la couche métallique qui se lie avec le métal d'apport à l'état fondu a tendance à se détacher du substrat en entraînant ainsi une rupture de la jonction soudée.

D'énormes travaux ont été faits en vue de surmonter les difficultés rencontrées dans l'électrodéposition sur un fil en aluminium. Certains procédés de traitement spéciaux ont été établis qui permettent de déposer par exemple un revêtement de nickel. Mais le fil en aluminium nickelé présente une assez médiocre brasabilité aux soudures d'étain, ce qui constitue un handicap important pour son application électrique. Plus récemment, la recherche menée dans ce domaine a permis de réaliser l'électrodéposition d'argent sur un fil en aluminium, ce qui lui confère une bonne brasabilité.

L'article "Electroplating on Aluminium Wire" pages 67-71 de Transactions of the Institute of Metal Finishing - vol. 61 (1983) décrit un procédé de revêtement électrochimique d'un fil d'aluminium de 2,1 mm de diamètre par une sous-couche de cuivre et une couche d'étain.

Ce procédé consiste à traiter au préalable la surface du substrat d'aluminium par immersion dans différents bains respectivement de dégraissage et d'accrochage.

Le substrat est ensuite revêtu de cuivre par électrodéposition dans un premier bain à 60° C contenant du pyrophosphate de Cuivre et du pyrophosphate de potassium puis le revêtement de cuivre est lui-même revêtu d'étain par électrodéposition dans un second bain à température ambiante contenant du sulfate d'étain et de l'acide sulfurique.

L'analyse du fil d'aluminium étamé selon ce procédé montre que l'adhésion entre la sous-couche de cuivre et le substrat d'aluminium aussi bien que celle entre la couche d'étain et la sous-couche de cuivre ne sont pas satisfaisantes, ce qui entraîne des problèmes de brasabilité du conducteur.

La brasabilité d'un fil conducteur s'exprime par son aptitude à être mouillé par une soudure à l'état fondu. Autrement dit, l'accrochage du métal d'apport à l'état fondu sur le conducteur se réalise correctement lorsque la surface de ce dernier est mouillée de manière suffisante par ladit métal d'apport liquéfié. La mouillabilité est liée à l'angle dit de mouillage que forment les surfaces respectives du conducteur et du ménisque de la soudure à leur point de jonction. Plus faible est l'angle de mouillage, meilleure sera la mouillabilité du conducteur dans la soudure utilisée.

Ainsi, a-t-il été constaté que les conducteurs revêtus selon le procédé décrit ci-dessus ne possédaient pas un degré de mouillabilité satisfaisant par les alliages de soudure étain/plomb communément utilisés.

De plus, pour des diamètres de substrat d'aluminium très faibles (de l'ordre de 0,1 mm), il s'avère que l'adhésion du revêtement métallique est encore moins bonne et que le degré de mouillabilité du substrat (donc la qualité des soudures) atteint un niveau particulièrement bas.

La présente invention a pour but de résoudre les problèmes techniques précédents et, en particulier, pour des conducteurs très légers donc de très faible diamètre.

Ce but est atteint conformément à l'invention au moyen d'un procédé de fabrication en continu d'un conducteur électrique constitué d'une âme centrale au moins partiellement à base d'aluminium, revêtue par électrodéposition avec au moins une couche métallique comprenant successivement avec des rinçages intermédiaires le dégraissage de l'âme, son décapage et le traitement de sa surface pour y créer des points d'accrochage sous forme de germes métalliques microscopiques, caractérisé en ce qu'on effectue ensuite successivement sur l'âme,
a) un dépôt électrochimique de cuivre dans un bain aqueux maintenu à une température comprise entre 20 et 60°C, contenant du KCN, CuCN, K₂CO₃ et KNaC₄H₄O₆ avec une intensité de courant comprise entre 1 et 10 A/dm²,
b) un rinçage à température ambiante,
c) un dépôt électrochimique d'étain dans un bain aqueux maintenu à une température comprise entre 20 et 60°C contenant essentiellement de l'étain et de l'acide méthane-sulfonique avec une intensité de courant comprise entre 1 et 100 A/dm², et
d) un rinçage à l'eau à 60° C.

Selon un mode avantageux de mise en oeuvre, on effectue le dégraissage par une immersion de 4 à 100 s dans une solution aqueuse à 60°C comprenant :
de 5 à 40 g/l de NaOH
de 5 à 40 g/l de Na₂CO₃
de 1 à 20 g/l de Na₃PO₄
de 1 à 20 g/l de Na₂SiO₃
de 2 à 35 g/l de C₆H₁₁NaO₇
et le décapage est réalisé par une immersion de 3 à 90 s dans une solution aqueuse à température ambiante contenant de 10 à 60 % en volume d'acide nitrique.

De plus, on effectue le traitement de la surface du conducteur pour créer des points d'accrochage par une immersion de 4 à 100 s dans une solution aqueuse maintenue à une température comprise entre 30 et 60° C comprenant de 50 à 200 ml/l de Ni (BF₄)₂ et de 10 à 80 ml/l de Zn (BF₄)₂.

Selon des caractéristiques avantageuses, le bain aqueux pour le dépôt électrochimique de Cu comprend :
de 30 à 200 g/l de KCN
de 20 à 100 g/l de CuCN
de 5 à 50 g/l de K₂CO₃
de 10 à 100 g/l de KNaC₄H₄O₆
tandis que le bain aqueux pour le dépôt électrochimique d'étain comprend :
de 5 à 50 % d'acide méthane sulfonique
de 1 à 100 g/l d'étain métallique
éventuellement de 20 à 200 ml/l d'additifs.

Un autre objet de l'invention est un conducteur électrique constitué d'une âme centrale au moins partiellement à base d'Aluminium comportant un revêtement métallique brasable et résistant à l'oxydation constitué d'une sous-couche de cuivre et d'une couche d'étain caractérisé en ce que l'angle de mouillage du conducteur revêtu est compris entre 10° et 60° suivant le diamètre de l'âme centrale et l'épaisseur de revêtement.

Selon une caractéristique avantageuse, l'épaisseur de la sous-couche de Cu est comprise entre 0,5 et 15 µm.

Selon une autre caractéristique, l'épaisseur de la couche de Sn est comprise entre 0,5 et 15 µm.

Selon encore une autre caractéristique, le diamètre de l'âme centrale est compris entre 0,08 et 2,0 mm.

Les conducteurs de l'invention sont particulièrement bien adaptés à la réalisation de câbles légers en vue d'applications notamment dans les domaines aéronautiques et spatiaux.

Le fil conducteur en aluminium étamé est donc obtenu par un procédé d'électrodéposition consistant à effectuer successivement et de manière continue les traitements chimiques et électrochimiques suivants:
1) dégraissage
2) rinçage
3) décapage
4) rinçage
5) préparation du substrat
6) rinçage
7) cuivrage
8) rinçage
9) étamage
10) rinçage.

L'étape 1) a une fonction de nettoyage en dégraissant le fil d'aluminium sortant de l'opération de tréfilage.

L'étape 3) a une double fonction consistant à dissoudre le film d'oxyde d'aluminium d'une part et à neutraliser l'éventuelle pellicule de liquide du bain 1) sur le fil d'aluminium.

L'étape 5) a pour but de modifier l'état de surface du fil en créant des germes cristallins métalliques microscopiques. Cette opération permet de réduire de façon sensible le phénomène du déplacement chimique durant l'électrodéposition des étapes ultérieures.

L'étape 7) permet de déposer en continu un film de cuivre par voie électrolytique. Elle a été choisie pour créer une barrière séparant le substrat d'aluminium et le revêtement d'étain, ce qui permet de donner au fil revêtu des propriétés avantageuses. Ainsi, des essais préliminaires ont montré que cette sous-couche de cuivre améliore considérablement la brasabilité du fil d'aluminium aux soudures en alliage d'étain.

L'étape 9) vise à réaliser le revêtement final d'étain avec une épaisseur déterminée.

Les étapes 7) et 9) de revêtement de Cu et de Sn sont effectuées avec des intensités de courant déterminées en fonction des épaisseurs de revêtement recherchées et de la vitesse de défilement ou du temps de séjour du conducteur dans les bains (Loi de FARADAY).

Les étapes 2), 4), 6), 8) et 10) sont des rinçages appropriés permettant d'enlever le liquide entraîné par le défilement sur le fil, qui pourrait causer la contamination des divers bains de traitement et réduire ainsi leur durée de vie.

L'invention sera mieux comprise à la lecture de la description des exemples suivants :

### Exemple 1

Un fil en aluminium 131050 (Aluminium PECHINEY) de diamètre 0,51 mm a été traité en continu suivant le procédé de l'invention dont la composition des bains ainsi que les conditions de traitements sont décrites ci-après.
1) Dégraissage aqueux par une immersion de 28 s dans un bain à 60° C composé de :

| | |
|---|---|
| NaOH | 22,2 g/l |
| Na₂CO₃ | 20,0 g/l |
| Na₃PO₄ | 10,0 g/l |
| Na₂SiO₃ | 10,0 g/l |
| C₆H₁₁NaO₇ | 27,8 g/l |

2) Rinçage à l'eau à la température ambiante
3) Décapage aqueux par une immersion de 20 s dans un bain composé de 30 % d'acide nitrique à la température ambiante
4) Rinçage à l'eau à la température ambiante
5) traitement aqueux par une immersion de 28 s dans un bain de fluoroborate de nickel et de fluoroborate de zinc à 42°C à raison de

| | |
|---|---|
| Ni (BF₄)2 | 95 ml/l |
| Zn (BF₄)2 | 30 ml/l |

6) Rinçage à l'eau à la température ambiante
7) Cuivrage aqueux à 40°C avec un courant électrolytique de 6,8 A/dm² par immersion pendant 20 s dans un bain composé de

| | |
|---|---|
| KCN | 80 g/l |
| CuCN | 50 g/l |
| K₂CO₃ | 15 g/l |
| KNaC₄H₄O₆ | 50 g/l |

8) Rinçage à l'eau à la température ambiante
9) Etamage aqueux à 35°C avec un courant électrolytique de 3,0 A/dm² par immersion pendant 80 s dans un bain composé des produits suivants :

| | |
|---|---|
| Acide méthane sulfonique | 14 % |
| Etain métallique | 50g/l |
| Additifs | 100 ml/l |

l'étamage peut également être réalisé au moyen d'un bain à trois composants commercialisés par la Société LEA-RONAL sous les références Solderon acide - Solderon étain - Solderon "make-up".
10) Rinçage à l'eau à 60°C.
Après la série de traitements, le fil possède une densité de 2,78 g/cm³ et une adhérence de revêtement conforme aux spécifications internationales. Il est ainsi parfaitement brasable aux alliages d'étain.

### Exemple 2.

Un fil en aluminium 5154 (norme NF-A-02104) de diamètre 0,102 mm a été traité suivant le même procédé, avec des bains ayant les mêmes compositions avec les mêmes temps de séjour dans les bains et les mêmes intensités de courant électrolytique que ceux de l'exemple 1 précédent. Le fil obtenu après les traitements a une densité de 3,40 g/cm³. Il présente une adhérence de revêtement et une brasabilité similaires à celles du fil de l'exemple précédent. Les essais et tests effectués sur le blindage conducteur réalisé avec ce fil dans un câble coaxial ont montré que la tenue à la flexion et au vieillissement thermique, la brasabilité aux alliages d'étain et l'impédance de transfert sont satisfaisantes et comparables à celles obtenues avec un fil en cuivre.

En vue de comparer les produits obtenus selon le procédé de la présente invention (exemples 1 et 2) avec ceux obtenus selon l'art antérieur en ce qui concerne la brasabilité, on a réalisé une série de mesures au méniscographe de l'angle de mouillage sur des fils conducteurs dont les diamètres de fil d'Aluminium 131050 (PECHINEY) étaient de 0,1 mm et 2,0 mm avec différentes épaisseurs de revêtements de cuivre et d'étain.

Les tests ont été conduits selon les prescriptions de la "normalisation française (A 89-400-Nov 91)"sur les mesures de brasabilité éditée par le Comité de Normalisation de la Soudure (CNS) et diffusée par l'AFNOR. Ce document ainsi que la "méthode d'essai" de l'Union Technique de l'Electricité (1983) décrivent des méthodes de détermination de l'angle de mouillage caractéristique de la brasabilité d'un conducteur.

Le principe de la mesure est le suivant :

Lors du brasage, trois phases sont présentes : la phase solide S (la pièce à braser) la phase liquide L (l'alliage d'apport en fusion) et la phase vapeur V (le plus souvent, l'air ou un flux gazeux). Les interactions moléculaires entre ces phases prises deux à deux sont les tensions superficielles appelées : γₛₗ (solide-liquide), γₗᵥ.(liquide-vapeur) et γₛᵥ (solide-vapeur). La relation existant entre celles-ci et l'angle θ de mouillage formé par la surface du solide et celle du liquide à leur intersection est donnée à partir de la formule :$\text{cos θ =} \frac{{\text{γ}}_{\text{sv}} {\text{-γ}}_{\text{sl}}}{{\text{γ}}_{\text{lv}}}$

Dans le cas présent, la pièce à braser S est le conducteur revêtu selon la présente invention.

Plus l'angle de mouillage est faible, meilleure est la brasabilité du conducteur.

Ainsi, toujours selon la normalisation française il est prévu que la qualité de la brasabilité soit répartie en quatre classes.

| Classe de brasabilité | angle de mouillage (^{•}) |
|---|---|
| 1 très bon | 0 ≤ 30 |
| 2 bon | 0 ≤ 40 |
| 3 acceptable | 0 ≤ 55 |
| 4 faible à mauvais | 0 > 55 |

Les mesures au méniscographe ont été effectuées avec un bain d'alliage d'apport Sn63-Pb37 (T solidus 183°C - T liquidus 183°C) incorporé dans le méniscographe et porté à 235°C, les fils étant immergés au préalable dans un flux neutre non actif caractérisé par sa tension superficielle de 0,38 mN/mm pendant 2 secondes.

L'intensité de courant électrolytique pour les bains de cuivrage et d'étamage a été pour tous les échantillons de 1A/dm².

Les étapes de préparation de la surface (étapes 1, 3, 5) ont été effectuées dans les mêmes conditions que pour les exemples 1 et 2 (mêmes compositions des bains, mêmes temps de séjour..).

Pour les opérations de cuivrage et d'étamage, les temps de séjour dans les bains sont déterminés par la loi de FARADAY à partir de l'intensité du courant et des épaisseurs recherchées pour le revêtement de Cu et le revêtement de Sn (ces épaisseurs sont données dans le tableau I ci-après).

**TABLEAU I**

| | n° échantillon | Diamètre de fil d'Al (mm) | Epaisseur de Cu (µm) | Epaisseur de Sn (µm) | Angle de mouillage (degré °) | densités (g/cm³) |
|---|---|---|---|---|---|---|
| art antérieur | 30 | 2,0 | 0,5 | 0,2 | 134 | 2,71 |
| | 31 | 2,0 | 2,0 | 1,0 | 134 | 2,73 |
| | 32 | 2,0 | 2,0 | 10,0 | 134 | 2,81 |
| | 33 | 0,1 | 1,0 | 2,0 | 149 | 3,25 |
| invention | 34 | 2,0 | 0,5 | 0,2 | 57 | 2,71 |
| | 35 | 2,0 | 2,0 | 1,0 | 44 | 2,73 |
| | 36 | 2,0 | 2,0 | 10,0 | 30 | 2,81 |
| | 37 | 0,1 | 1,0 | 2,0 | 46 | 3,25 |
| | 38 | 2,0 | 5,0 | 10,0 | 18 | 2,85 |
| | 39 | 2,0 | 5,0 | 15,0 | 10 | 2,89 |

## Revendications

1. Procédé de fabrication en continu d'un conducteur électrique constitué d'une âme centrale au moins partiellement à base d'aluminium, revêtue par électrodéposition en continu avec au moins une couche métallique comprenant successivement avec des rinçages intermédiaires le dégraissage de l'âme, son décapage et le traitement de sa surface pour y créer des points d'accrochage sous forme de germes métalliques microscopiques, caractérisé en ce qu'on effectue ensuite successivement sur l'âme,
a) un dépôt électrochimique de cuivre dans un bain aqueux maintenu à une température comprise entre 20°C et 60°C contenant du KCN, CuCN, K₂CO₃ et du KNaC₄H₄O₆ avec une intensité de courant comprise entre 1 et 10 A/dm² ;
b) un rinçage à température ambiante ;
c) un dépôt électrochimique d'étain dans un bain aqueux maintenu à une température comprise entre 20°C et 60°C, contenant essentiellement de l'étain dissous dans de l'acide méthane-sulfonique et, éventuellement, des additifs avec une intensité de courant comprise entre 1 et 100 A/dm² ;
d) un rinçage à l'eau à 60°C.

2. Procédé selon la revendication 1, caractérisé en ce qu'on effectue le dégraissage par une immersion de 4 à 100 s dans une solution aqueuse à 60°C comprenant ;
de 5 à 40 g/l de NaOH
de 4 à 40 g/l de Na₂CO₃
de 1 à 20 g/l de Na₃PO₄
de 1 à 20 g/l de Na₂SiO₃
de 2 à 35 g/l de C₆H₁₁NaO₇.

3. Procédé selon l'une des revendications 1 ou 2, caractérisé en ce qu'on effectue le décapage par une immersion de 3 à 90 s dans une solution aqueuse à température ambiante contenant de 10 à 60 % en volume d'acide nitrique.

4. Procédé selon l'une des revendications précédentes, caractérisé en ce qu'on effectue le traitement de la surface du conducteur pour créer des points d'accrochage par une immersion de 4 à 100 s dans une solution aqueuse maintenue à une température comprise entre 30°C et 60°C comprenant de 50 à 200 ml/l de fluoroborate de Nickel et de 10 à 80 ml/l de fluoroborate de Zinc.

5. Procédé selon l'une des revendications précédentes, caractérisé en ce que le bain aqueux pour le dépôt électrochimique de Cu comprend :
de 30 à 200 g/l de KCN
de 20 à 100 g/l de CuCN
de 5 à 50 g/l de K₂CO₃
de 10 à 100 g/l de KNaC₄H₄O₆.

6. Procédé selon l'une des revendications précédentes, caractérisé en ce que le bain aqueux pour le dépôt électrochimique d'étain comprend de 5 à 50 % en volume d'acide méthane-sulfonique dans lequel sont dissous 1 à 100 g/l d'étain et, éventuellement des additifs.

7. Conducteur électrique constitué d'une âme centrale au moins partiellement à base d'aluminium comportant un revêtement métallique résistant à l'oxydation et brasable constitué d'une sous-couche de cuivre et d'une couche d'étain, caractérisé en ce que l'angle de mouillage du conducteur revêtu est compris entre 10 et 60°, l'angle de mouillage étant déterminé selon les prescriptions de la "normalisation française (A 89-400-Nov 91)"sur les mesures de brasabilité éditée par le Comité de Normalisation de la Soudure (CNS) et diffusée par l'AFNOR.

8. Conducteur selon la revendication 7, caractérisé en ce que l'épaisseur de la sous-couche de Cu est comprise entre 0,5 et 15 µm.

9. Conducteur selon l'une des revendications 7 ou 8, caractérisé en ce que l'épaisseur de la couche de Sn est comprise entre 0,5 et 15 µm.

10. Conducteur selon l'une des revendications 7 à 9, caractérisé en ce que le diamètre de l'âme centrale est compris entre 0,08 et 2,0 mm.

11. Utilisation du conducteur électrique selon l'une des revendications 7 à 10 pour la réalisation de câbles destinés aux applications aéronautiques et spatiales.

## Patentansprüche

1. Verfahren zur kontinuierlichen Herstellung eines elektrischen Leiters, der aus einem mittigen Kern wenigstens teilweise auf Basis von Aluminium besteht, mittels kontinuierlicher Metallisierung mit wenigstens einer Metallschicht beschichtet ist, das nacheinander mit zwischengeschalteten Spülungen die Entfettung des Kerns, sein Beizen und die Behandlung seiner Oberfläche, um darauf Abfangpunkte in Form von mikroskopischen Metallkeimen zu schaffen, umfaßt, dadurch gekennzeichnet, daß man dann nacheinander auf dem Kern
a) eine elektrochemische Abscheidung von Kupfer in einem auf einer Temperatur zwischen 20°C und 60°C gehaltenen Wasserbad, das KCN, CuCN, K₂CO₃ und KNaC₄H₄O₆ enthält, mit einer Stromstärke zwischen 1 und 10 A/dm²;
b) eine Spülung bei Raumtemperatur;
c) eine elektrochemische Abscheidung von Zinn in einem auf einer Temperatur zwischen 20°C und 60°C gehaltenen Wasserbad, das im wesentlichen in Methansulfonsäure aufgelöstes Zinn und gegebenenfalls Zusatzstoffe enthält, mit einer Stromstärke zwischen 1 und 100 A/dm²;
d) eine Spülung mit Wasser bei 60°C;
durchführt.

2. Verfahren nach Anspruch 1, dadurch gekennzeichnet, daß man das Entfetten durch ein Eintauchen von 4 bis 100 s in eine wäßrige Lösung bei 60°C durchführt, welche:
5 bis 40 g/l NaOH
4 bis 40 g/l Na₂CO₃
1 bis 20 g/l Na₃PO₄
1 bis 20 g/l Na₂SiO₃
2 bis 35 g/l C₆H₁₁NaO₇
umfaßt.

3. Verfahren nach einem der Ansprüche 1 oder 2, dadurch gekennzeichnet, daß man das Beizen bei Raumtemperatur durch ein Eintauchen von 3 bis 90 s in eine wäßrige Lösung durchführt, welche 10 bis 60 Vol.% Salpetersäure enthält.

4. Verfahren nach einem der vorhergehenden Ansprüche, dadurch gekennzeichnet, daß man die Behandlung der Oberfläche des Leiters zum Schaffen von Abfangpunkten durch ein Eintauchen von 4 bis 100 s in eine bei einer Temperatur zwischen 30°C und 60°C gehaltenen wäßrigen Lösung durchführt, welche 50 bis 200 ml/l Nickelfluorborat und 10 bis 80 ml/l Zinkfluorborat enthält.

5. Verfahren nach einem der vorhergehenden Ansprüche, dadurch gekennzeichnet, daß das wäßrige Bad zur elektrochemischen Abscheidung von Kupfer
30 bis 200 g/l KCN
20 bis 100 g/l CuCN
5 bis 50 g/l Na₂CO₃
10 bis 100 g/l KNaC₄H₄O₆
umfaßt.

6. Verfahren nach einem der vorhergehenden Ansprüche, dadurch gekennzeichnet, daß das wäßrige Bad zur elektrochemischen Abscheidung von Zinn 5 bis 50 Vol.% Methansulfonsäure, in welcher 1 bis 100 g/l Zinn gelöst sind, und gegebenenfalls Zusatzstoffe umfaßt.

7. Elektrischer Leiter, der aus einem mittigen Kern wenigstens teilweise auf Basis von Aluminium besteht, der eine gegenüber Oxidation resistente und lötbare Metallbeschichtung umfaßt, welche aus einer Unterschicht von Kupfer und einer Zinnschicht besteht, dadurch gekennzeichnet, daß der Benetzungswinkel des beschichteten Leiters 10 bis 60°C beträgt, wobei der Benetzungswinkel nach den Vorschriften der "Französischen Normung (A 89-400-Nov 91)" über die Messungen der Lötbarkeit, herausgegeben vom Komitee für Lötmittelnormung (CNS) und durch AFNOR verteilt, bestimmt wird.

8. Leiter nach Anspruch 7, dadurch gekennzeichnet, daß die Dicke der Unterschicht von Kupfer 0,5 bis 15 µm beträgt.

9. Leiter nach einem der Ansprüche 7 oder 8, dadurch gekennzeichnet, daß die Dicke der Sn-Schicht 0,5 bis 15 µm beträgt.

10. Leiter nach einem der Ansprüche 7 bis 9, dadurch gekennzeichnet, daß der Durchmesser des mittigen Kernes 0,08 bis 2,0 mm beträgt.

11. Verwendung des elektrischen Leiters nach einem der Ansprüche 7 bis 10 für die Herstellung von Kabeln, die für Verwendungen in der Luft- und Raumfahrttechnik bestimmt sind.

## Claims

1. Process for continuous manufacture of an electrical conductor consisting of an at least partially aluminium-based central core coated by continuous electrodeposition with at least one metal layer, including successively with intermediate rinsings the degreasing of the core, its pickling and the treatment of its surface in order to create thereon bonding points in the form of microscopic metal seeds, characterized in that the following are subsequently performed successively on the core,
a) an electrochemical deposition of copper in an aqueous bath maintained at a temperature of between 20°C and 60°C, containing KCN, CuCN, K₂CO₃ and KNaC₄H₄O₆ with a current intensity of between 1 and 10 A/dm²,
b) rinsing at ambient temperature,
c) an electrochemical deposition of tin in an aqueous bath maintained at a temperature of between 20°C and 60°C, containing essentially tin and methanesulphonic acid and, optionally, additives, with a current intensity of between 1 and 100 A/dm², and
d) rinsing with water at 60°C.

2. Process according to Claim 1, characterized in that the degreasing is performed by an immersion for 4 to 100 s in an aqueous solution at 60°C including:
from 5 to 40 g/l of NaOH
from 4 to 40 g/l of Na₂CO₃
from 1 to 20 g/l of Na₃PO₄
from 1 to 20 g/l of Na₂SiO₃
from 2 to 35 g/l of C₆H₁₁NaO₇.

3. Process according to one of Claims 1 or 2, characterized in that the pickling is performed by an immersion for 3 to 90 s in an aqueous solution at ambient temperature, containing from 10 to 60 % by volume of nitric acid.

4. Process according to one of the preceding claims, characterized in that the surface treatment of the conductor in order to create bonding points is performed by an immersion for 4 to 100 s in an aqueous solution maintained at a temperature of between 30°C and 60°C, including from 50 to 200 ml/l of nickel fluoroborate and from 10 to 80 ml/l of zinc fluoroborate.

5. Process according to one of the preceding claims, characterized in that the aqueous bath for the electrochemical deposition of Cu includes:
from 30 to 200 g/l of KCN
from 20 to 100 g/l of CuCN
from 5 to 50 g/l of K₂CO₃
from 10 to 100 g/l of KNaC₄H₄O₆.

6. Process according to one of the preceding claims, characterized in that the aqueous bath for the electrochemical deposition of tin includes from 5 to 50 % by volume of methanesulphonic acid in which are dissolved 1 to 100 g/l of tin and, optionally, additives.

7. Electrical conductor consisting of an at least partially aluminium-based central core comprising a metal coating which is resistant to oxidation and brazable, made up of an underlayer of copper and a layer of tin, characterized in that the wetting angle of the coated conductor is between 10 and 60°, the wetting angle being determined according to the specifications of French standardization (A 89-400-Nov 91) for brazability measurements, published by the Comité de Normalisation de la Soudure (CNS) [Committee for Standardization of Welding] and distributed by the AFNOR.

8. Conductor according to Claim 7, characterized in that the thickness of the Cu underlayer is between 0.5 and 15 µm.

9. Conductor according to one of Claims 7 or 8, characterized in that the thickness of the Sn layer is between 0.5 and 15 µm.

10. Conductor according to one of Claims 7 to 9, characterized in that the diameter of the central core is between 0.08 and 2.0 mm.

11. Use of the electrical conductor according to one of Claims 7 to 10 for the production of cables intended for aeronautics and space applications.
